# EUROPÄISCHE PATENTSCHRIFT

(11) **EP 0 257 658 B1**
(45) Veröffentlichungstag und Bekanntmachung des Hinweises auf die Patenterteilung: **24.04.1991**
(21) Anmeldenummer: 87112588.6
(22) Anmeldetag: 28.08.1987
(51) Int. Cl.: B68G 1/00, D04H 1/00

(54) **Füllmaterial für Kissen und Decken**
Filler material for pillows or bed covers
Matériau de remplissage pour coussins ou couvertures

(30) Priorität: 29.08.1986 CH 3468/86
(43) Veröffentlichungstag der Anmeldung: 02.03.1988
(73) Patentinhaber: TESCH, Günter, CH-1700 Fribourg (CH)
(72) Erfinder: TESCH, Günter, CH-1700 Fribourg (CH)
(74) Vertreter: Lesser, Karl-Bolko, Dipl.-Ing.

(56) Entgegenhaltungen:
- EP-A- 0 013 427

## Beschreibung

Die Erfindung betrifft ein Füllmaterial für Kissen und Decken mit insbesondere sphärischen Faseraggregaten gemäß Oberbegriff des Anspruches 1.

Ein derartiges Füllmaterial ist aus der EP-A-0013 427 bekannt.

Aus der DE-B-2.301.913 ist ein Füllmaterial aus Formlingen mit einem runden Querschnitt bekannt. Dieses Füllmaterial wird somit aus sphärischen Faseraggregaten gebildet, wobei zur Herstellung des einzelnen Faseraggregates einzelne Fäden einer Länge von mindestens 200 mm verwendet werden. Diese Fäden werden durch einen Gasstrom voneinander getrennt, in ein Gefäß mit durchlochter Wandung eingeblasen, darin angesammelt und durch exzentrisches Einblasen eines Gasstroms in das Gefäß unter Ausbildung eines kugeligen Formlings in Rotation versetzt. Dabei entsteht ein Faseraggregat, welches in seinen räumlichen Außenbereichen eine größere Dichte aufweist, als in seinem Kernbereich. Für dieses Aggregat werden Synthetikfasern aus Polyamid, Polyester, Polyacrylsäure, Polyvinylalkohol, Polyvinylidenchlorid, Polyurethan oder Polyvinylchlorid benutzt. Es können auch verschiedene Synthetikfasern gemischt verwendet werden, die sich insbesondere in ihren thermoplastischen Eigenschaften unterscheiden.

Infolge der gegenseitigen Befestigung der Fäden aus synthetischen Material an deren Berührungspunkten können diese bekannten Aggregate sich nicht ineinander verhaken oder einander durchdringen. Wenngleich ein solches Faseraggregat an sich ähnliche Eigenschaften, insbesondere in Bezug auf große Sperrigkeit, Druckelastizität, Weichheit, Wärmeisolierfähigkeit, geringes Gewicht und gute Anpassung an den einzuhüllenden Körper, wie Daunen aufweisen kann, weist es doch den Nachteil auf, daß sich die einzelnen kugelförmigen Aggregate innerhalb eines Kissens oder einer Decke sehr leicht verschieben. Dieses Verschieben tritt insbesondere dann auf, wenn silikonisierte Fasern verwendet werden. Insbesondere bei Kopfkissen ist dies aber nachteilig, da bei der Benutzung, d.h., wenn eine Person mit dem Kopf darauf liegt, sich die Aggregate in der Kissenhülle verschieben und im Bereich des Kopfes im Laufe des Schlafens immer weniger Faseraggregate zu liegen kommen. Dadurch "liegt" sich ein solches Kissen beim Schlafen durch und stützt den Kopf nicht mehr ab, der nun hart auf der Matratze liegt.

Der Erfindung liegt deshalb die Aufgabe zugrunde, ein gattungsgemäßes Füllmaterial für Kissen und Decken mit insbesondere sphärischen Faseraggregaten zu schaffen, bei dem sich die Faseraggregate innerhalb einer Hülle, insbesondere eines Kopfkissens, nicht zuviel gegeneinander verschieben und auseinandergleiten, so daß dem Kopf eine ausreichende und bleibende Stütze geboten wird.

Diese Aufgabe wird durch die Erfindung, nie sie im Anspruch 1 gekennzeichnet ist gelöst. Das erfindungsgemäße Füllmaterial ist demnach dadurch gekennzeichnet daß die Faseraggregate geeignet sind, eine klettenartige Verbindung zu anderen Teilen des Füllmaterials, durch einzelne über die Oberfläche des ansonsten kugelförmigen Faseraggregates hervorstehende Faserenden zu bilden. Besondere Ausführungs Formen der Erfindung sind in den abhängigen Ansprüchen 2 bis 12 dargestelle.

Die hervorstehenden Faserenden eines Faseraggregates dringen in benachbarte Faseraggregate ein und bilden so eine Verbindung mit diesen. Dadurch können sich benachbarte Faseraggregate miteinander verbinden und es wird ein freies Gleiten der einzelnen Faseraggregate gegeneinander vermieden. Bei einem Schlag auf ein mit diesem neuen Füllmaterial gefüllten Kissens werden die einzelnen Faseraggregate nicht wesentlich verschoben. Andererseits können die Faseraggregate auch wieder voneinander gelöst werden, was z.B. durch kräftiges Schütteln eines mit diesem Füllmaterial gefüllten Kopfkissens erfolgen kann. Es ist auch möglich, durch Ergreifen einer bestimmten Menge an Faseraggregaten durch die Kissenhülle hindurch und / oder in die Kissenhülle hinein die Anordnung der einzelnen Faseraggregate bzw. Ansammlungen von Faseraggregaten gegenüber anderen Ansammlungen zu verändern.

Die gewünschten Eigenschaften der Faseraggregate können noch verbessert werden, wenn die hervorstehenden Fasern an ihren Enden hakenförmig ausgebildet sind.

Gemäß einer Ausführungsform der Erfindung besteht ein Faseraggregat aus einem Gemisch von Fasern, deren eine Sorte aus dem kugelförmigen Faseraggregat hervorsteht. Dabei können die hervorstehenden Fasern aus gegenüber den anderen Fasern des Aggregates steiferen Fasern gebildet werden. Diese steiferen Fasern lassen sich nicht so leicht in das Faseraggregat integrieren und stehen deshalb eher über die Oberfläche desselben vor.

Wenngleich die Faseraggregate vorteilhafterweise Kugeln sind, können diese auch eine andere Form aufweisen und z.B. wurmförmig oder ovaloid ausgebildet sein.

Die Faseraggregate können Wollfasern enthalten. Insbesondere handelt es sich um Kugeln aus einer Mischung aus Wollfasern und Grannenhaaren, wobei vorzugsweise etwa 20% Grannenhaare vorliegen.

Es können in dem Füllmaterial aber auch Faseraggregate aus einer Mischung aus Tierhaaren, Woll- und Synthesefasern vorliegen.

Gemäß einer besonderen Ausführungsform des Füllmaterials sind neben den Faseraggregaten mit hervorstehenden Faserenden nicht klettfähige andere Füllteile vorgesehen. Durch Auswahl des Mischungsverhältnisses zwischen klettfähigen Faseraggregaten und nicht klettfähigen Füllteilen kann der Zusammenhalt des gesamten Füllmaterials eingestellt werden. Diese anderen Füllteile können Faseraggregate mit im wesentlichen glatter Oberfläche sein, wobei es sich z.B. um insbesondere kugelförmige Faseraggregate handeln kann, wie sie aus dem Stand der Technik bekannt sind. Bei den anderen Füllmaterialien kann es sich aber auch um Federn, Daunen od.dgl. handeln.

Im Folgenden ist anhand der Zeichnung ein Ausführungsbeispiel der Erfindung dargestellt.

Es zeigt:
Figur 1 ein kugelförmiges Faseraggregat, aus dem kürzere Faserenden heraustreten, und
Figur 2 ein kugelförmiges Faseraggregat, aus dem längere Faserenden heraustreten.

Beide Figuren zeigen ein kugelförmiges Faseraggregat 1 im Schnitt als Teil eines Füllmaterials für Kissen und Decken, welches aus einer Vielzahl dreidimensional miteinander verschlungener Fasern 2 besteht. Der Übersichtlichkeit wegen ist in der Zeichnung nur ein Teil der Fasern 2 dargestellt. Die Packung der Fasern 2 ist bei dem Faseraggregat 1 selbstverständlich dichter, als dargestellt werden kann.

Diese Fasern 2 können natürliche Fasern, wie Wollfasern, Tierhaare, oder synthetische Fasern, z.B. aus Polyamid oder Polyester, oder ein Gemisch aus diesen sein. Diese Faseraggregate 1 können z.B. wie in der EP-A-0.013.427 bzw. US-PS 4.413.030 beschrieben hergestellt sein.

Die Fasern 2 liegen als endliche Schnittfasern vor und haben eine Länge von mindestens 15 mm. Bevorzugt wird ein Längenbereich von 40 mm bis 80 mm. Die einzelnen kugelförmigen Faseraggregate 1 weisen einen Durchmesser zwischen 3 mm und 40 mm auf. Längliche Faseraggregate 1 können z.B. eine Dicke von 5 mm und eine Länge 50 mm aufweisen. In einer Füllung können verschieden große Faseraggregate enthalten sein.

Die in der Zeichnung dargestellten Faseraggregate 1 besitzen nun neben den eine Kugelform bildenden Fasern 2 noch weitere Fasern, die mit ihren Enden 3 über die Kugelform hinausstehen. Diese hervorstehenden Faserenden 3 können hakenförmig ausgebildet sein, wobei dieser Haken V-förmig oder U-förmig ausgebildet sein kann. Die Faserenden 3 können aber auch korkenzieherförmig ausgebildet sein.

Das Faseraggregat 1 gemäß Figur 1 weist kürzere Faserenden 3 auf, als das Faseraggregat 1 gemäß Figur 2. Die hervorstehenden Faserenden 3 können eine Länge aufweisen, die etwa der Hälfte der Länge der Fasern 2 des entsprechenden Faseraggregates 1 entspricht, d.h., besitzen die Fasern des Aggregates 1 eine Länge von z.B. 40 mm, so stehen die Faserenden 3 bevorzugt mit einer Länge von 20 mm über die Kugelform hervor. Sind diese Enden korkenzieherförmig ausgebildet, so wirken die Faserenden 3 jedoch kürzer.

Diese hervorstehenden Faserenden 3 können in andere benachbarte Faseraggregate 1 oder auch in benachbarte andere Füllteile eindringen und mit diesen eine lösbare, klettenartige Verbindung eingehen. Insbesondere korkenzieherförmige Faserenden 3 können sich auch miteinander verwinden, um eine Verbindung zwischen zwei Faseraggregaten zu erhalten. Spitze Faserenden 3 können jedoch auch einfach in benachbarte Faseraggregate 1 oder Füllteile eindringen.

Solche Faseraggregate 1 können eine Dichte aufweisen, die um 1 g/cm³ beträgt. Dichtere Faseraggregate 1 halten besser und weisen weniger Faserenden 3 auf, als Faseraggregate 1 mit geringerer Dichte.

Auf diese Art und Weise läßt sich einfach ein Stützbausch zusammenstellen, der jedoch auch leicht wieder trennbar ist, wenn dies gewünscht wird. Man erhält so einen reversiblen Zusammenhalt der Faseraggregate 1 untereinander, wie er mit bekannten Faseraggregaten nicht erzielbar ist.

Das Füllmaterial kann auch andere Füllteile, wie bekannte nicht klettfähige Faseraggregate, Daunen, Federn, Schaumstoffteilchen od.dgl. aufweisen. Diese Füllteile können eine lösbare Verbindung mit den Faserenden der Faseraggregate eingehen.

## Patentansprüche

1. Füllmaterial für Kissen und Decken mit insbesondere sphärischen Faseraggregaten, in denen individuelle Schnittfasern miteinander verwickelt sind, dadurch gekennzeichnet, daß die Faseraggregate (1) geeignet sind, eine klettenartige Verbindung zu anderen Teilen des Füllmaterials durch einzelne über die Oberfläche des ansonsten kugelförmigen Faseraggregates (1) hervorstehende Faserenden (3) zu bilden.

2. Füllmaterial nach Anspruch 1, dadurch gekennzeichnet, daß die Verbindung lösbar ist.

3. Füllmaterial nach Anspruch 1 oder 2, dadurch gekennzeichnet, daß die hervorstehenden Fasern an ihren Enden (3) hakenförmig ausgebildet sind.

4. Füllmaterial nach einem der vorhergehenden Ansprüche, dadurch gekennzeichnet, daß das Faseraggregat (1) aus einem Gemisch von Fasern (2) besteht, deren eine Sorte aus dem kugelförmigen Faseraggregat (1) hervorsteht.

5. Füllmaterial nach Anspruche 4, dadurch gekennzeichnet, daß die hervorstehenden Fasern (3) aus gegenüber den anderen Fasern (2) des Aggregates (1) steiferen Fasern gebildet werden.

6. Füllmaterial nach einem der vorhergehenden Ansprüche, dadurch gekennzeichnet, daß die Faseraggregate (1) Kugeln sind.

7. Füllmaterial nach einem der vorhergehenden Ansprüche, dadurch gekennzeichnet, daß die Faseraggregate (1) Wollfasern (2) enthalten.

8. Füllmaterial nach einem der vorhergehenden Ansprüche, dadurch gekennzeichnet, daß die Faseraggregate (1) Kugeln aus einer Mischung aus Wollfasern (2) und Grannenhaaren (2) sind, wobei vorzugsweise etwa 20% Grannenhaare vorliegen.

9. Füllmaterial nach einem der Ansprüche 1 bis 7, dadurch gekennzeichnet, daß die Faseraggregate (1) Kugeln aus einer Mischung aus Woll- und Synthesefasern (2) sind.

10. Füllmaterial nach einem der vorhergehenden Ansprüche, dadurch gekennzeichnet, daß neben den Faseraggregaten (1) mit hervorstehenden Faserenden (3) nicht klettfahige andere Füllteile vorgesehen sind.

11. Füllmaterial nach dem der vorhergehenden Anspruch, dadurch gekennzeichnet, daß die anderen Fullteile insbesondere kugelförmige Faseraggregate mit im wesentlichen glatter Oberfläche sind.

12. Füllmaterial nach Anspruch 10, dadurch gekennzeichnet, daß die anderen Füllmaterialien Federn, Daunen, Schaumstoffteilchen od.dgl. sind.

## Claims

1. Filler material for cushions, pillows and coverings with fibre aggregates, in particular spherical, in which individual cut fibres are intertwined, characterised in that the fibre aggregates (1) are adapted to form a burr-like attachment to other components of the filler material by virtue of individual fibre ends (3) projecting out of the surface of the otherwise ball-shaped aggregate of fibres (1).

2. Filler material according to claim 1 characterised in that the attachment is releasable.

3. Filler material according to claim 1 or 2 characterised in that the projecting fibres are of hook-like shape at their ends (3).

4. Filler material according to one of the foregoing claims characterised in that the fibre aggregate (1) comprises a mixture of fibres (2) of which one kind projects out of the ball-shaped fibre aggregate (1).

5. Filler material according to claim 4 characterised in that the projecting fibres (3) are formed by stiffer fibres than the other fibres (2) in the aggregate (1).

6. Filler material according to one of the foregoing claims characterised in that the fibre aggregates (1) are balls.

7. Filler material according to one of the foregoing claims characterised in that the fibre aggregates (1) contain wool fibres (2).

8. Filler material according to one of the foregoing claims characterised in that the fibre aggregates (1) are balls made of a mixture of wool fibres (2) and kemp or bristles (2), preferably about twenty percent of kemp or bristles being present.

9. Filler material according to one of claims 1 to 7 characterised in that the fibre aggregates (1) are balls made of a mixture of wool fibres and synthetic fibres (2).

10. Filler material according to one of the foregoing claims characterised in that in addition to the fibre aggregates (1) having projecting fibre ends (3) other filler components which are not burr-like are present.

11. Filler material according to the preceding claim characterised in that the other filler components are fibre aggregates in particular ball-shaped, having substantially smooth surfaces.

12. Filler material according to claim 10 characterised in that the other filler materials are feathers, down, foam crumbs or the like.

## Revendications

1. Matériau de remplissage pour coussins ou couvertures à ensembles de fibres en particulier sphériques, dans lesquels des longueurs de fibres individuelles sont entrelacées les unes avec les autres, caractérisé en ce que les ensembles de fibres (1) sont aptes à former une liaison similaire à des bardanes avec d'autres parties du matériau de remplissage, par des extrémités de fibres 3 individuelles en saillie par rapport à la surface de l'ensemble de fibres (1) autrement sphérique.

2. Matériau de remplissage suivant la revendication 1, caractérisé en ce que la liaison peut être défaite.

3. Matériau de remplissage suivant la revendication 1 ou 2, caractérisé en ce que les fibres en saillie sont réalisées, à leurs extrémités (3) en forme de crochets.

4. Matériau de remplissage suivant l'une des revendications précédentes, caractérisé en ce que l'ensemble de fibres (1) consiste en un mélange de fibres (2), dont l'une des espèces est en saillie par rapport à l'ensemble de fibres sphérique.

5. Matériau de remplissage suivant la revendication 4, caractérisé en ce que les fibres (3) en saillie sont constituées de fibres plus raides que les autres fibres (2) de l'ensemble (1).

6. Matériau de remplissage suivant l'une des revendications précédentes, caractérisé en ce que les ensembles de fibres (1) sont des sphères.

7. Matériau de remplissage suivant l'une des revendications précédentes, caractérisé en ce que les ensembles de fibres (1) contiennent des fibres de laine.

8. Matériau de remplissage suivant l'une des revendications précédentes, caractérisé en ce que les ensembles de fibres (1) sont des sphères d'un mélange de fibres de laine (2) et de poils de soie (2), la quantité de poils de soie étant, de préférence, de 20%.

9. Matériau de remplissage suivant l'une des revendications 1 à 7, caractérisé en ce que les ensembles de fibres (1) sont des sphères d'un mélange de fibres de laine et synthétiques (2).

10. Matériau de remplissage suivant l'une des revendications précédentes, caractérisé en ce qu'il est prévu, outre les ensembles de fibres (1) à extrémités de fibres (3) en saillie, d'autres parties de remplissage non accrochantes.

11. Matériau de remplissage suivant la revendication précédente, caractérisé en ce que les autres parties de remplissage sont en particulier des ensembles de fibres sphériques à surface essentiellement lisse.

12. Matériau de remplissage suivant la revendication 10, caractérisé en ce que les autres parties de remplissage sont des plumes, duvets, particules de mousse ou similaires.
